# FASCICULE DE BREVET EUROPEEN

(11) **EP 0 846 016 B1**
(45) Date de publication et mention de la délivrance du brevet: **29.12.1999**
(21) Numéro de dépôt: 96915921.9
(22) Date de dépôt: 10.06.1996
(51) Int. Cl.: A62D 3/00

(54) **PROCEDE ET INSTALLATION DE TRAITEMENT DE DECHETS CONTENANT DE L'AMIANTE**
VERFAHREN UND VORRICHTUNG ZUR BEHANDLUNG VON ASBEST ENTHALTENDEN ABFALLSTOFFEN
METHOD AND PLANT FOR PROCESSING ASBESTOS-CONTAINING WASTE

(30) Priorité: 16.06.1995 BE 9500536; 06.11.1995 BE 9500911
(43) Date de publication de la demande: 10.06.1998
(73) Titulaire: Debailleul, Gérard, 1703 Schepdaal (BE)
(72) Inventeur: Debailleul, Gérard, 1703 Schepdaal (BE)
(74) Mandataire: Claeys, Pierre
(86) Numéro de dépôt international: BE9600056
(87) Numéro de publication internationale: WO9700099

(56) Documents cités:
- WO-A-91/00123
- WO-A-94/08661
- DATABASE WPI Section Ch, Week 8933 Derwent Publications Ltd., London, GB; Class L02, AN 89-237447 XP002015081 & JP,A,01 171 685 ( MITSUI ENG & SHIPBUILD) , 6 Juillet 1989
- CHEMIE-TECHNIK, vol. 23, no. 1, 1994, page 20 XP000426523 "Chemische zersetsung von asbest"

## Description

La présente invention est relative à un procédé de traitement de déchets contenant de l'amiante, provenant d'un site générateur de tels déchets, comprenant une réaction par attaque desdits déchets avec une solution basique jusqu'à obtention d'un produit réactionnel sans fibres d'amiante.

Les effets nocifs de l'amiante dans le circuit respiratoire humain sont bien connus. La plupart des pays du monde prennent des dispositions pour le démontage de l'amiante en particulier dans le bâtiment. Actuellement, lors des démontages, l'amiante est stockée dans des doubles sacs et est ensuite transportée vers des centres de traitement.

Les centres de traitement les plus importants procèdent
a) à un enrobage dans des liants hydrauliques et à une mise en décharge du produit obtenu, ou
b) à une incinération par vitrification à très haute température.

Dans les deux cas, il y a de gros inconvénients :
- les risques liés au transport et au stockage, au cours desquels le moindre incident peut résulter en la pollution de l'environnement,
- la solution a) ne fait que postposer le problème, puisqu'elle ne détruit pas les fibres d'amiante,
- la solution b) coûte très cher,
- les solutions a) et b) ne procurent aucune revalorisation des produits issus du traitement.

On connaît par ailleurs des traitements par des acides qui présentent l'inconvénient de polluer l'environnement par d'autres déchets dangereux.

On connaît enfin des traitements des déchets contenant de l'amiante en milieu alcalin.

Dans le WO-A-93/18867 on décrit un procédé dans lequel les déchets sont tout d'abord très finement broyés en présence d'au moins une substance libérant des ions OH⁻ dans l'eau, de façon à former une suspension aqueuse. Cette suspension est éventuellement ensuite transvasée dans un autoclave et traitée à température et pression élevées.

Ce procédé présente l'inconvénient d'une étape préalable de broyage très fin, qui nécessite une installation très puissante, et donc fixe. Le procédé ne résout donc pas les problèmes inhérents au transport et au stockage des déchets, et il apparaît fort coûteux. Par ailleurs rien n'est prévu en ce qui concerne les vapeurs et effluents liquides qui se dégagent au cours du procédé et qui risquent à leur tour de polluer l'environnement.

Dans le WO-A-94/08661, on décrit un procédé de traitement tel qu'indiqué au début. Ce procédé a uniquement pour but de réaliser des déchets qui puissent être déchargés dans un dépôt sans les risques inhérents à l'amiante. La seule installation décrite pour réaliser ce traitement est un centre de traitement fixe, de grande dimension, qui n'apporte donc aucune solution aux problèmes de transport et de stockage des déchets contenant de l'amiante. Enfin, pendant le traitement, les déchets subissent un compactage coûteux en énergie avant leur introduction dans la chambre de traitement.

La présente invention a pour but de prévoir un procédé et une installation qui évitent les inconvénients précités et qui permettent un traitement des déchets sur le site générateur de tels déchets. Par site générateur de déchets il faut entendre non seulement un bâtiment dans lequel on démonte tous les éléments contenant de l'amiante, mais aussi par exemple un dépôt d'immondices où des sachets contenant de l'amiante ont été préalablement accumulés. Il est donc souhaitable que l'installation soit de petite dimension et transportable.

L'invention a en outre pour but d'éviter tout risque de pollution entre le site générateur et le réacteur qui va traiter les déchets, c'est-à-dire les risques de la mise en sachets des déchets et du transport de ces sachets vers un centre de traitement éloigné. La mise en sachet de débris de construction est malaisée et provoque très fréquement le percement de sachets, ce qui permet ensuite à l'amiante de se répandre dans l'atmosphère en dehors du site.

L'invention a aussi pour but d'empêcher au maximum toute sortie de produit intervenant dans le traitement, dans la mesure où il contient encore des fibres d'amiante. Les produits issus du traitement seront avantageusement ou recyclés ou aptes à une revalorisation.

L'invention a enfin pour but d'éviter tout broyage, concassage ou compactage préalable à l'entrée dans le réacteur et donc une introduction dans celui-ci, sans triage, des substrats chargés d'amiante.

On résout ces problèmes, suivant l'invention, par un procédé tel que décrit au début, comprenant
- un transfert des déchets contenant de l'amiante depuis le site générateur jusqu'à l'intérieur d'un réacteur de traitement, sans que les déchets ne soient en contact avec un milieu extérieur,
- une alimentation du réacteur en solution basique d'attaque,
- l'attaque susdite jusqu'à l'obtention dudit produit réactionnel, sans fibres,
- une séparation du produit réactionnel en une phase solide et une phase liquide,
- un recyclage de la phase liquide issue de la séparation et éventuellement d'un milieu gazeux soutiré du réacteur après l'attaque, pour une formation de la solution basique d'attaque,
- une récupération de la phase solide issue de la séparation en vue d'une éventuelle revalorisation, et
- une décharge hors du réacteur d'une faible quantité de déchets irrécupérables, ne contenant pas de fibres d'amiante,
   les étapes susdites étant effectuées dans un circuit sans sortie possible de fibres d'amiante vers l'extérieur, tout produit issu de ce circuit étant dépourvu de toute fibre d'amiante.

Suivant un mode de réalisation avantageux de l'invention, le transfert a lieu dans un récipient amovible, fermé, et le procédé comprend en outre, pendant ou après le transfert, un lavage extérieur du récipient par un liquide de lavage. Cela permet d'éliminer les poussières d'amiante qui ont pu se déposer sur le récipient pendant sa présence dans le site générateur de déchets et donc de ne pas contaminer l'endroit, proche du site, où l'attaque basique va avoir lieu. De préférence, l'eau de lavage du récipient est recyclée dans la formation de solution basique d'attaque ce qui évite toute pollution de l'environnement à la sortie du récipient fermé hors du site générateur de déchets.

Suivant un mode particulièrement avantageux de l'invention, le récipient amovible servant au transfert susdit est aussi le réacteur dans lequel se passe la réaction d'attaque. Il n'y a donc dans ce cas aucun risque de pollution par de l'amiante lors du transvasement d'un récipient dans un autre, les déchets sans triage sont directement introduits dans le réacteur au site générateur lui-même.

Suivant un mode de réalisation préféré de l'invention, la réaction d'attaque est effectuée avec la solution basique d'attaque à une température de l'ordre de 175 à 190°C et sous une pression d'environ 8 à 10 kg/cm².

Suivant un mode de réalisation perfectionné de l'invention, l'attaque comprend
- une première attaque dans le réacteur par la solution basique d'attaque à une température et une pression permettant l'obtention d'un produit de désolidarisation des fibres d'amiante par rapport aux autres déchets,
- une séparation du produit de désolidarisation susdit en une phase solide présentant un volume concentré par rapport aux déchets contenant de l'amiante transférés dans le réacteur et une phase liquide,
- un recyclage de cette phase liquide pour la formation de la solution basique d'attaque,
- une introduction de la phase solide de volume concentré, issue du produit de désolidarisation, dans un réacteur supplémentaire,
- une deuxième attaque, dans le réacteur supplémentaire, de cette phase solide de volume concentré par la solution basique d'attaque, à une température et une pression suffisamment élevées pour obtenir ledit produit réactionnel sans fibres,
- la température et la pression au cours de la première attaque ayant des valeurs inférieures à celles des température et pression appliquées lors de la deuxième attaque, et
- un refroidissement dudit produit réactionnel avant sa séparation précitée. Ce mode de traitement permet dans une première étape de réduire le volume des déchets contenant de l'amiante. Par exemple les déchets d'amiante de flocage se présentent généralement, lors du démontage, sous une forme d'ouate dont le poids spécifique est de l'ordre de 150 à 300 g par litre. Au cours de la première attaque, effectuée à une température relativement modérée, on peut utiliser des réacteurs, par exemple des autoclaves, beaucoup moins lourds et surtout moins coûteux en raison de la faible pression mise en oeuvre. Dans la deuxième étape d'attaque, la phase solide traitée présente un volume réduit de 70% par rapport au volume des déchets mis en oeuvre dans la première attaque. Le deuxième réacteur utilisé peut alors soumettre cette phase solide à une température élevée, suffisante pour faire disparaître les fibres d'amiante, sans devoir nécessairement atteindre dans ce deuxième réacteur, une pression exagérément élevée. On peut ainsi augmenter le rendement, en diminuant de manière drastique le coût des réacteurs amovibles. D'autres modes de réalisation du procédé suivant l'invention sont indiqués en particulier dans les revendications de procédé annexées.

Suivant l'invention, on a également résolu les problèmes posés avec une installation pour la mise en oeuvre du procédé suivant l'invention. Ces installations sont indiquées en particulier dans les revendications d'installation annexées.

D'autres détails et particularités de l'invention ressortiront de la description donnée ci-après, à titre non limitatif et avec référence aux dessins annexés.
Les figures 1 à 3 représentent ensemble d'une manière schématique une installation de traitement suivant l'invention.
La figure 4 représente une vue schématique, partiellement en coupe, d'une partie de l'installation suivant l'invention sur un plateau transportable sur remorque.
La figure 5 représente une vue schématique, partiellement en coupe, d'une autre partie de l'installation suivant l'invention sur un autre plateau transportable sur remorque.
La figure 6 représente de manière schématique, en combinaison avec les figures 1 et 3, une variante de réalisation d'installation de traitement suivant l'invention.

Sur les différents dessins les éléments identiques ou analogues sont désignés par les mêmes références.

L'installation illustrée sur les figures 1 à 3 comprend un réacteur 1 sous la forme d'un autoclave obturable de manière étanche par un couvercle par exemple rabattable 2. Ce réacteur est prévu pour pouvoir supporter des pressions internes allant jusqu'à 10 kg/cm². Il. est ici déplaçable sur un chariot 3 muni de roulettes 4. Cet ensemble est dimensionné de manière à pouvoir pénétrer dans des bâtiments, et donc pour pouvoir traverser des portes et entrer dans un ascenseur. Cela permet de remplir le réacteur 1 des déchets démontés dans le bâtiment, contenant des fibres d'amiante, sans tri ni broyage préalable. Une fois le réacteur rempli au site générateur de déchets même, et donc sans manipulation de sacs, le réacteur est sorti du bâtiment où les déchets sont démontés.

Il est alors de préférence amené à un poste d'arrosage 5 (figure 1) qui est doté d'une rampe d'arrosage 6 supérieure, alimentée en eau de préférence sous pression, et d'une cabine 7 dont le sol est aménagé en bassin de récolte 8 de l'eau de lavage, qui est alors chargée des poussières qui se sont accumulées sur le réacteur pendant son passage dans le site générateur de déchets, poussières qui contiennent probablement elles-mêmes des fibres d'amiante. L'eau de lavage récoltée est envoyée à une citerne collectrice 9, par l'intermédiaire d'un conduit de sortie 10, muni d'une pompe 11. La citerne 9 est, dans l'exemple de réalisation illustré, elle-même montée de manière à pouvoir être déplacée sur roues.

Sur la figure 2, on peut voir la partie d'une installation suivant l'invention dans laquelle le contenu du réacteur est soumis à une attaque par une solution basique aqueuse.

Le réacteur 1 a été transféré du chariot 3 sur un support 12 capable de basculer autour d'un arbre 13. Par un accouplement rapide 14, l'arbre de sortie d'un moteur rotatif 15 est accouplé à un agitateur installé d'une manière connue au tond du réacteur. Un moteur, non représenté, permet de faire tourner l'arbre 13 sur son axe et de basculer le réacteur. Toutes ces mesures permettent une agitation appropriée du contenu du réacteur pendant l'attaque.

Des raccords à connexion rapide permettent de relier le réacteur 1 à un conduit supérieur 16 et à un conduit inférieur 17, obturables chacun par un moyen de vanne.

Dans l'exemple illustré, le conduit supérieur 16 est en communication avec une vanne à voies multiples 18. Selon l'ouverture commandée, la vanne 18 permet une entrée d'eau de rinçage dans le réacteur depuis le conduit 19 et/ou une entrée de solution basique d'attaque depuis le conduit 20.

Des éléments chauffants électriques 21 sont, dans l'exemple de réalisation illustré, prévus à l'intérieur du réacteur 1, et ils sont connectés à une source de courant lorsque le réacteur est en place sur le support 12.

L'attaque par la solution basique aqueuse peut donc avoir lieu dans le réacteur 1, sans sortie possible de fibres d'amiante vers l'extérieur. La solution basique d'attaque peut être par exemple une solution aqueuse d'agent générateur d'ions OH⁻, comme des bases alcalines ou alcalino-terreuses, notamment du NaOH 25 M en paillettes, obtenue par exemple par dissolution dans 0,5 partie en volume d'eau de 1 partie en volume de telles paillettes de NaOH. L'attaque a lieu de préférence à une température de 175 à 190°C et sous une pression de 8 à 10 kg/cm², pendant une durée de 20 à 30 minutes, avantageusement sous lente agitation, éventuellement de manière intermittente. Après cette attaque, il n'y a sensiblement plus de fibres d'amiante dans le produit réactionnel qui est de consistance pâteuse. Ce produit réactionnel est sorti du réacteur 1 par le conduit inférieur 17, après ouverture de la vanne correspondante, et il est amené à une centrifugeuse courante 22. Ce transfert peut être suivi d'un rinçage intérieur du réacteur par apport d'eau de rinçage depuis le conduit 19.

Dans la centrifugeuse, de l'eau fraîche ou de rinçage peut encore être alimentée par un conduit d'entrée d'eau 23. La centrifugeuse permet de séparer dans le produit pâteux une phase liquide et un précipité solide. La phase liquide constituée principalement d'eau et de base d'attaque est récupérée au bas de la centrifugeuse pour être recyclée par un conduit de recyclage 24. Le précipité solide est envoyé par le conduit de sortie 25 dans un bac 26 à partir duquel une revalorisation de ce précipité pourra avoir lieu.

Selon la nature de l'amiante traitée on obtiendra des matières solides différentes. Dans le cas des amphiboles, on obtiendra un précipité de ferrate (hydroxyde de fer complexe) qui pourra être aménagé en fonction de son utilisation, en particulier comme floculant des métaux lourds dans les eaux industrielles ou dans des solutions hydrométallurgiques. Pour les autres types d'amiante, comme les chrysotiles, les précipités seront par exemple mélangés dans une composition à base de ciment, ou introduits comme adjuvants dans des matériaux réfractaires.

Le réacteur 1, au moment de sa fermeture sur le site générateur, contient en plus des déchets introduits de l'air fortement chargé en poussières et donc en fibres d'amiante. Au cours de l'attaque, ces particules en suspension sont lavées et attaquées au même titre que les déchets solides, et les fibres d'amiante qui étaient en suspension sont donc aussi détruites.

Après fermeture du conduit 17, lorsque toute la masse pâteuse formant le produit réactionnel a quitté le réacteur, le conduit supérieur 16 est à nouveau ouvert, après avoir fermé les voies de la vanne multiple 18 menant aux conduits 19 et 20. Une troisième voie est alors ouverte qui communique avec un conduit à gaz 27 muni d'une pompe à vide 28. Le milieu gazeux présent dans le réacteur 1 est alors aspiré dans le conduit 28. Lorsqu'une légère dépression s'est établie dans le réacteur 1, la voie vers le conduit 27 est à son tour fermée, et la communication entre le conduit 16 et le réacteur 1 peut être obturée.

Le couvercle 2 du réacteur 1 peut alors être ouvert sans aucun danger de pollution de l'environnement. Les débris qui ont été introduits avec les déchets d'amiante sur le site générateur, par exemple des briques, des morceaux de bois, etc....., peuvent alors être déchargés en basculant le réacteur, et éventuellement en raclant l'intérieur. Ces débris, complètement dépourvus de fibres d'amiante, peuvent alors être acheminés vers un dépôt ou une autre destination.

Sur la figure 3, on a représenté la partie de l'installation servant à la formation de la solution basique d'attaque suivant l'invention.

Dans l'exemple illustré, l'installation comprend une cuve de préparation de solution 29, capable de résister à une pression de 10 kg/cm² et susceptible d'être chauffée par exemple par une chemise chauffante 30 dans laquelle circule un fluide thermique, notamment de l'huile. Le fluide thermique entre en 31 dans la chemise 30 et en sort en 32.

Les paillettes de soude caustique sont alimentées par le haut en 33 dans la cuve 29, à partir d'un silo 34 et en passant par une vis transporteuse 35.

De l'eau fraîche ou de rinçage peut être fournie dans la cuve 29 par le conduit d'entrée 36. Un conduit de sortie 37 de la solution basique d'attaque permet de prélever celle-ci au fond de la cuve 29, à l'aide d'une pompe 38. Ce conduit de sortie 37 est en communication avec le conduit 20 précédemment mentionné (voir figure 2) par une vanne 39 qui est ouverte lorsque le réacteur 1 doit être alimenté en solution basique d'attaque. Lorsque la vanne 39 est fermée, la solution basique d'attaque est recyclée au haut de la cuve 29 par une dérivation 40, à l'aide d'un mélangeur statique 41. Dans cette cuve la solution basique est amenée à la concentration souhaitée, à une température proche de l'ébullition, par exemple de 120°C.

Dans l'exemple illustré, l'installation comprend également, d'une manière avantageuse, une cuve d'égalisation 42 de la solution basique d'attaque. Cette cuve est capable de préférence de résister à une pression de 5 kg/cm², et elle est susceptible d'être faiblement chauffée par exemple par une chemise chauffante 43 dans laquelle circule un fluide thermique, notamment de l'huile. Le fluide thermique entre on 44 dans la chemise 43 et on sort on 45.

Les paillettes de soude caustique sont alimentées par le haut en 46 dans la cuve 42, à partir du silo 34 et en passant par une vis transporteuse 47.

De l'eau fraîche ou de rinçage peut être introduite dans la cuve 42 par le conduit d'entrée 48. Un conduit de sortie 49 de la solution basique d'égalisation permet de prélever celle-ci au fond de la cuve 42, à l'aide d'une pompe 50. Ce conduit de sortie 49 est on communication avec un conduit d'alimentation 51, par une vanne 52. Ce conduit d'alimentation 51 permet d'introduire au haut de la cuve de préparation 29 une solution basique d'égalisation et d'obtenir ainsi une solution basique d'attaque de composition uniforme. Lorsque la vanne 52 est fermée, la solution basique d'égalisation est recyclée au haut de la cuve 42 par une dérivation 53, à l'aide d'un mélangeur statique 54.

Dans cette cuve 42, la phase liquide séparée dans la centrifugeuse est amenée par le conduit 24 (voir figure 2), ce qui permet de récupérer une part importante de la solution basique d'attaque ayant déjà servi. Le conduit 27, par lequel le milieu gazeux du réacteur 1 sort après l'attaque, débouche lui aussi au haut de la cuve d'égalisation 42. Enfin, la citerne collectrice 9 (voir figure 1) peut aussi être mise en communication avec la cuve 42, par le conduit 55, pour y introduire l'eau du lavage extérieur du réacteur 1. On peut aussi prévoir, suivant une autre forme de réalisation, que l'eau du rinçage intérieur du réacteur soit directement recyclée dans le conduit de recyclage 24 sans passer par la centrifugeuse. Dans ce milieu formé de liquides et de gaz de diverses provenances, la base d'attaque est dissoute à température basse jusqu'à atteindre le seuil de saturation.

Comme on peut le constater, dans cette installation, tous les réactifs sont introduits dans un circuit d'une manière étanche vis-à-vis de l'atmosphère, et tous les effluents liquides et gazeux sont recyclés. Il ne sort du procédé mis en oeuvre dans cette installation qu'un produit réactionnel solide revalorisable et des débris non attaquables par la solution basique d'attaque. Ces deux produits de sortie ne contiennent pas de fibres d'amiante après analyse.

Sur la figure 4, on a représenté l'agencement sur un plateau 56, transportable par remorque, de la partie de formation de la solution basique d'attaque de l'installation.

Les cuves 29 et 42 de la figure 3 sont supportées sur le plateau 56. A côté de ces cuves se trouve un dispositif courant de chauffage de fluide thermique avec une cuve à fluide thermique 57 et une chaudière 58.

Sur la figure 5, on a représenté une batterie de réacteurs 1 supportés sur un plateau 64 transportable par remorque. Dans cet exemple de réalisation les réacteurs sont introduits dans une enceinte chauffée 59, dont la partie supérieure peut être ouverte pour l'introduction ou l'extraction du réacteur 1. Cette opération est effectuée à l'aide d'un dispositif de levage connu en soi 60. L'enceinte chauffée 59 est supportée sur deux bouts d'arbre 65 et 66 coaxiaux de manière à pouvoir tourner autour de leur axe. Une agitation de 40 à 50 tours par minute est par exemple favorable.

Le réacteur de gauche sur la figure 5 est alimenté par un récipient amovible en forme de bac 61, dont la paroi supérieure 62 peut être ouverte pour l'introduction des déchets sur le site générateur. Le fond de ce bac 61, prévu transportable et déplaçable entre le site générateur et l'unité transportable de traitement suivant l'invention, est formé d'une trémie 63 obturable par un tiroir, non représenté. De même, l'ouverture supérieure du réacteur est alors fermée par un couvercle à tiroir correspondant. Lorsque les deux tiroirs sont ouverts, les déchets du bac 61 peuvent s'écouler dans le réacteur 1, de manière à ne pas pouvoir entrer en contact avec le milieu environnant.

A côté des réacteurs 1, la centrifugeuse 22 est installée. Les deux plateaux 56 et 64 peuvent être installés côte à côte et pour permettre une communication entre les différents récipients par les conduits cités ci-dessus.

Il doit être entendu que la présente invention n'est en aucune façon limitée aux formes de réalisation décrites ci-dessus et que bien des modifications peuvent y être apportées sans sortir du cadre des revendications ci-après.

On peut par exemple concevoir que l'installation doive procéder au traitement de déchets contenant de l'amiante déjà ensachés et abandonnés dans un dépôt, ou des déchets du type tapis, feutres, etc.... Dans ce cas, il peut être avantageux de prévoir un déchiquetage mécanique des déchets. Celui-ci peut avoir lieu suivant l'invention à l'intérieur du réacteur 1, en introduisant dans celui-ci quelques fragments d'acier inoxydable. On peut aussi pourvoir la surface interne du réacteur d'éléments de déchiquetage, par exemple en forme de petits crochets.

Sur la figure 6, on a illustré une variante de réalisation perfectionnée de l'installation suivant l'invention, où le réacteur 1 formé d'un autoclave à haute pression de l'installation suivant les figures 1 à 3 est remplacé par deux réacteurs successifs : 1°) un réacteur amovible 1' par exemple sous la forme d'un autoclave de petite dimension et capable de fonctionner sous une pression extrêmement modérée et 2°) un réacteur fixe 1''. Des autoclaves correspondant aux exigences du réacteur amovible 1' sont ceux utilisés couramment dans des laboratoires de chimie, et ils sont aisément disponibles sur le marché à un coût modéré. Ces autoclaves présentent l'avantage supplémentaire de pouvoir être prévus beaucoup moins lourds et moins résistant à la pression, en raison de la faible pression mise en oeuvre.

Les déchets contenant de l'amiante sont introduits dans le réacteur 1' comme dans le réacteur 1 de la figure 1 et celui-ci est avantageusement lavé de la même manière à la sortie du site générateur de déchets. Il est ensuite relié à un conduit supérieur 16' qui permet de le mettre en communication avec la cuve de préparation 29 de la solution basique d'attaque.

Il est connu qu'une solution de NaOH à 100% (25 molaires) provoque un dégagement de vapeur uniquement à partir de 180°C. Si une température inférieure à celle-ci est maintenue dans le réacteur 1' par l'élément chauffant 21', la pression n'augmente pas de manière notable dans le réacteur 1', alors que l'action de la soude permet de désolidariser les différents déchets solides. Les déchets d'amiante provenant de flocage ou d'industrie se présentent au départ sous une forme d'ouate dont le poids spécifique est compris entre 150 et 300g par litre, ce qui a pour conséquence un grand volume à traiter pour peu d'amiante éliminée.

On prévoit par exemple un traitement des déchets dans le réacteur 1' par la solution basique d'attaque à une température de 160 à 175°C, avantageusement de 170°C, pendant 15 minutes.

Le produit réactionnel est alors transféré par un conduit 17' à une première centrifugeuse 22' où la phase liquide est séparée de la phase solide. La phase liquide est recyclée par le conduit 24' à la cuve de préparation 29 ou à la cuve d'égalisation 42.

La phase solide se présente sous la forme d'une pâte qui contient encore des fibres d'amiante, totalement désolidarisées. Après analyse, on a déjà pu estimer que, dans cet état, les fibres obtenues ne représentent déjà plus de danger pour la santé humaine. Cette phase solide présente à présent un volume réduit de 70% par rapport à celui introduit dans le réacteur 1'. On l'amène, par un conduit 25', au réacteur 1''. Celui-ci est un réacteur fixe, c'est-à-dire qui n'a plus besoin d'être déplacé vers le site générateur de déchets, et il est pourtant d'un petit volume. On peut prévoir qu'il soit agencé horizontalement en vue de pouvoir être entraîné en rotation autour d'un axe horizontal.

La solution basique d'attaque est introduite par le conduit 16'' et une température supérieure à 180°C, par exemple de 190 à 210°C, avantageusement d'environ 200°C, est maintenue dans le réacteur 1'' par une source de chaleur 21''. Il y a alors décomposition et disparition totale des fibres d'amiante, et formation d'une pression à l'intérieur du réacteur. Toutefois, comme le volume traité de phase solide est réduit, une pression de 2,5 kg à 10 kg/cm², de préférence de 2,5 à 5 kg/cm², peut suffire.

Le produit réactionnel est alors transféré dans une deuxième centrifugeuse 22'' par le conduit 17'', en passant par un dispositif de refroidissement 70. Ici, la température du produit issu du réacteur 1'' est descendue en dessous de la température à laquelle la soude se vaporise, c'est-à-dire environ 180°C. Dans cette centrifugeuse il y a séparation de la phase liquide et de la phase solide. La phase liquide est recyclée par le conduit 24'' vers les cuves de préparation et/ou d'égalisation de la solution basique d'attaque et la phase solide est amenée par le conduit 25'' au bac 26.

Les conduits 16' et 16'', peuvent, comme le conduit 16 sur la figure 2, servir de moyens de recyclage du milieu gazeux issu du réacteur respectif vers la source de solution basique d'attaque.

En résumé, on peut énumérer quelques avantages principaux du procédé et de l'installation suivant l'invention :
- La sécurité est augmentée par la suppression du transport entre site générateur et usine de traitement et par l'absence de tout emballage des déchets ce qui évite tout risque dû à un déchirement des sacs,
- La fermeture et le lavage des réacteurs avant leur sortie des sites générateurs d'amiante et l'absence de réouverture des réacteurs avant destruction de l'amiante.
- La simplicité d'emploi.
- L'absence de la nécessité de trier, de broyer ou de concasser les gravats à introduire dans les réacteurs.
- La destruction totale des fibres d'amiante à un coût relativement bas.
- La revalorisation de matières qui deviendront commercialisables et le recyclage des liquides et des gaz, ce qui évite tout rejet dans l'air ou toute évacuation dans les égouts ou le sol.

## Revendications

1. Procédé de traitement de déchets contenant de l'amiante, provenant d'un site générateur de tels déchets, comprenant une réaction par attaque desdits déchets avec une solution basique jusqu'à obtention d'un produit réactionnel sans fibres d'amiante,
caractérisé en ce qu'il comprend
- un transfert des déchets contenant de l'amiante depuis le site générateur jusqu'à l'intérieur d'un réacteur de traitement, sans que les déchets ne soient en contact avec un milieu extérieur,
- une alimentation du réacteur en solution basique d'attaque,
- l'attaque susdite jusqu'à l'obtention dudit produit réactionnel, sans fibres,
- une séparation du produit réactionnel en une phase solide et une phase liquide,
- un recyclage de la phase liquide issue de la séparation, et éventuellement d'un milieu gazeux soutiré du réacteur après l'attaque, pour une formation de la solution basique d'attaque,
- une récupération de la phase solide issue de la séparation en vue d'une éventuelle revalorisation, et
- une décharge hors du réacteur d'une faible quantité de déchets irrécupérables, ne contenant pas de fibres d'amiante,
les étapes susdites étant effectuées dans un circuit sans sortie possible de fibres d'amiante vers l'extérieur, tout produit issu de ce circuit étant dépourvu de toute fibre d'amiante.

2. Procédé suivant la revendication 1, caractérisé en ce que le transfert a lieu dans un récipient amovible, fermé, et en ce que le procédé comprend en outre, pendant ou après le transfert, un lavage extérieur du récipient par un liquide de lavage.

3. Procédé suivant l'une ou l'autre des revendications 1 et 2, caractérisé an ce que le transfart a lieu dans ledit réacteur, an tant que récipient amovible.

4. Procédé suivant l'une des revendications 2 et 3, caractérisé en ce qu'il comprend une récupération dudit liquide de lavage et son recyclage pour ladite formation de la solution basique d'attaque.

5. Procédé suivant l'une quelconque des revendications 1 à 4, caractérisé en ce qu'il comprend, pendant ladite attaque, une agitation des déchets dans le réacteur, et éventuellement un déchiquetage simultané de ceux-ci.

6. Procédé suivant l'une quelconque des revendications 1 à 5, caractérisé en ce que ladite séparation comprend, d'une manière étanche vis-à-vis de l'extérieur, une évacuation du produit réactionnel hors du réacteur et une centrifugation du produit évacué, ainsi qu'éventuellement un rinçage intérieur du réacteur par un liquide de rinçage, qui est alors amené à la centrifugation ou directement à la formation de la solution basique d'attaque.

7. Procédé suivant l'une quelconque des revendications 1 à 6, caractérisé an ce que la solution basique d'attaqua contient de l'eau comme solvant et un agent générateur d'ions OH⁻ soluble dans l'eau, notamment une base alcaline ou alcalino-terreuse, de préférance du NaOH ou du KOH.

8. Procédé suivant la revendication 7, caractérisé en ce que la formation de solution basique d'attaque comprend une dissolution de l'agent générateur d'ions OH⁻ dans de l'eau à une température de l'ordre de 100 à 130°C, de préférence à 120°C.

9. Procédé suivant la revendication 8, caractérisé en ce que la formation de solution basique d'attaque comprend en outre une dissolution de l'agent générateur d'ions OH⁻ dans de l'eau froide ou tiède pour former une solution d'égalisation qui est alors amenée dans ladite dissolution à une température de l'ordre de 100 à 130°C.

10. Procédé suivant l'une quelconque des revendications 1 à 9, caractérisé en ce que la réaction d'attaque est effectuée avec une solution aqueuse de NaOH d'attaque, à une température de l'ordre de 175 à 190°C, et sous une pression d'environ 8 à 10 kg/cm².

11. Procédé suivant l'une quelconque des revendications 1 à 10, caractérisé en ce que l'attaque comprend
- une première attaque dans le réacteur par la solution basique d'attaque à une température et une pression permettant l'obtention d'un produit de désolidarisation des fibres d'amiante par rapport aux autres déchets,
- une séparation du produit de désolidarisation susdit en une phase solide présentant un volume concentré par rapport aux déchets contenant de l'amiante transférés dans le réacteur et une phase liquide,
- un recyclage de cette phase liquide pour la formation de la solution basique d'attaque,
- une introduction de la phase solide de volume concentré, issue du produit de désolidarisation, dans un réacteur supplémentaire,
- une deuxième attaque, dans le réacteur supplémentaire, de cette phase solide de volume concentré par la solution basique d'attaque, à une température et une pression suffisamment élevées pour obtenir ledit produit réactionnel sans fibres,
- la température et la pression au cours de la première attaque ayant des valeurs inférieures à celles des température et pression appliqués lors de la deuxième attaque, et
- un refroidissement dudit produit réactionnel avant sa séparation précitée.

12. Procédé suivant la revendication 11, caractérisé en ce que la première attaque est effectuée avec une solution aqueuse de NaOH d'attaque à une température intérieure à 180°C, de préférence de l'ordre de 160 à 175°C, avantageusement d'environ 170°C, en ce que la deuxième attaque est effectuée avec une solution aqueuse de NaOH d'attaque à une température supérieure à 180°C, de préférence de l'ordre de 190 à 210°C, avantageusement d'environ 200°C, à une pression de 2 à 10 kg/cm², de préférence de 2,5 à 5 kg/cm², et en ce que le refroidissement est effectué jusqu'à une température inférieure à 180°C.

13. Procédé suivant l'une des revendications 1 à 12, caractérisé en ce que la phase liquide issue de la séparation, le milieu gazeux soutiré du réacteur, un liquide de lavage extérieur du réacteur et éventuellement un liquide de rinçage intérieur du réacteur ainsi qu'une phase liquide issue d'une séparation d'un produit de désolidarisation des fibres d'amiante par rapport aux autres déchets, sont amenés à une dissolution d'agent générateur d'ions OH⁻ dans de l'eau froide ou tiède, pour la formation de la solution basique d'attaque.

14. Installation pour la mise en oeuvre d'un procédé suivant l'une quelconque des revendications 1 à 13,
caractérisé en ce qu'il comprend
un réacteur (1; 1', 1''),
un élément de transfert (1, 1', 62), permettant ledit transfert des déchets à l'intérieur du réacteur (1; 1', 1''), sans que les déchets ne soient en contact avec le milieu extérieur,
une source (29, 42) de solution basique d'attaque reliée au réacteur (1; 1', 1''),
un séparateur (22; 22', 22'') relié au réacteur (1; 1', 1'') et capable de séparer le produit réactionnel en une phase solide et une phase liquide,
un conduit de recyclage (24; 24', 24'') de la phase liquide issue du séparateur vers la source (29, 42) de solution basique d'attaque,
éventuellement des moyens de recyclage (16; 16', 16'', 27, 28) du milieu gazeux du réacteur (1; 1', 1''), vers la source (29, 42) de solution basique d'attaque, et
une sortie (25; 25', 25'', 26) pour la phase solide issue du séparateur (22; 22', 22'').

15. Installation suivant la revendication 14,
caractérisée en ce que l'élément de transfert est un bac amovible (62) qui est rempli de déchets au site générateur et en ce que le réacteur (1) comprend une ouverture par laquelle les déchets contenant de l'amiante du bac amovible (62) peuvent être introduits d'une manière étanche dans le réacteur (1), sans que les déchets n'entrent en contact avec le milieu extérieur, et un couvercle (2) capable de fermer cette ouverture.

16. Installation suivant la revendication 14,
caractérisée en ce que l'élément de transfert est le réacteur (1, 1'), qui est agencé de manière amovible, et en ce que le réacteur (1, 1') comprend une ouverture par laquelle les déchets contenant de l'amiante peuvent être introduits dans le réacteur au site générateur et un couvercle (2) capable de fermer cette ouverture.

17. Installation suivant l'une des revendications 14 à 16, caractérisée en ce qu'il comprend en outre un dispositif de lavage extérieur (5) de l'élément de transfert (1, 1', 62) et un dispositif de récolte (7, 8, 9) de l'eau de lavage relié à la source (29, 42) de solution basique d'attaque de manière à y recycler ladite eau de lavage.

18. Installation suivant l'une quelconque des revendications 14 à 17, caractérisée en ce que, pendant l'attaque, le réacteur est supporté sur un bâti de manière à pouvoir subir un mouvement d'agitation.

19. Installation suivant l'une quelconque des revendications 14 à 18, caractérisée en ce qu'elle comprend une source de chaleur (21, 59) capable de chauffer la solution basique d'attaque dans le réacteur à une température de l'ordre de 175 à 190°C, et en ce que le réacteur (1) est capable de résister à une pression de l'ordre de 10 kg/cm².

20. Installation suivant l'une quelconque des revendications 14 à 18, caractérisée en ce qu'elle comprend une source de chaleur (21') capable de chauffer la solution basique d'attaque dans le réacteur (1') de manière à obtenir une température et une pression permettant l'obtention d'un produit de désolidarisation des fibres d'amiante par rapport aux autres déchets, un séparateur intermédiaire (22') séparant ledit produit de désolidarisation en une phase solide présentant un volume concentré par rapport aux déchets contenant de l'amiante transférés dans le réacteur (1') et une phase liquide, un conduit de recyclage supplémentaire (24') de la phase liquide obtenue vers la source de solution basique d'attaque, un réacteur supplémentaire (1'') dans lequel est introduite la phase solide de volume concentré, une source de chaleur supplémentaire (21'') capable de chauffer la solution basique d'attaque dans le réacteur supplémentaire (1'') de manière à obtenir une température et une pression suffisantes pour obtenir un produit réactionnel sans fibres, la température et la pression dans le réacteur (1') ayant des valeurs inférieures à celles des température et pression appliqués dans le réacteur supplémentaire (1''), le séparateur précité (22'') étant relié au réacteur (1') par l'intermédiaire du séparateur intermédiaire (22') et du réacteur supplémentaire (1''), et un dispositif de refroidissement (70) dudit produit réactionnel sortant du réacteur supplémentaire (1'').

21. Installation suivant la revendication 20, caractérisé en ce que la source de chaleur (21') est capable de chauffer la solution basique d'attaque dans le réacteur (1') à une température inférieure à 180°C, de préférence de l'ordre de 160 à 175°C, avantageusement d'environ 170°C, et en ce que la source de chaleur supplémentaire (21'') est capable de chauffer la solution basique d'attaque dans le réacteur supplémentaire (1'') à une température supérieure à 180°C, de préférence de l'ordre de 190 à 210°C, avantageusement d'environ 200°C, le réacteur supplémentaire (1'') pouvant supporter une pression de 2 à 10 kg/cm², de préférence de 2,5 à 5 kg/cm².

22. Installation suivant la revendication 19, caractérisée en ce que la source de chaleur comprend une circulation d'huile chaude dans une enveloppe à double paroi (59) entourant le réacteur.

23. Installation suivant l'une quelconque des revendications 14 à 22, caractérisée en ce que la source de solution basique d'attaque comprend une cuve de préparation (29) dans laquelle sont introduits l'agent générateur d'ions OH⁻, et un solvant, de préférence de l'eau, et une source de chaleur (30) permettant de chauffer cette solution à une température de l'ordre de 100 à 120°C.

24. Installation suivant la revendication 23, caractérisée en ce que la source de solution basique comprend en outre une cuve d'égalisation (42) dans laquelle sont introduits l'agent générateur d'ions OH⁻, et un solvant, de préférence de l'eau, ainsi que la phase liquide issue du séparateur (22), le milieu gazeux prélevé du réacteur (1; 1', 1'') après l'attaque, un liquide de lavage extérieur du réacteur et éventuellement un liquide de rinçage intérieur du réacteur, ainsi qu'une phase liquide issue d'une séparation d'un produit de désolidarisation des fibres d'amiante par rapport aux autres déchets.

25. Installation suivant l'une quelconque des revendications 14 à 24, caractérisée en ce que le séparateur (22; 22', 22'') est une centrifugeuse.

26. Installation suivant l'une quelconque des revendications 14 à 25, caractérisée en ce qu'elle est supportée sur un ou des plateaux (56, 64) déplaçables sur route.

## Claims

1. Process for the treatment of waste containing asbestos, originating from a site generating such waste, including a reaction by digestion of the said waste with a basic solution until a reaction product without asbestos fibres is obtained,
characterized in that it includes
- a transfer of the waste containing asbestos from the generating site to the interior of a treatment reactor, without the waste being in contact with an external medium,
- feeding the reactor with basic digestion solution,
- the abovementioned digestion until the said reaction product is obtained without fibres,
- separation of the reaction product into a solid phase and a liquid phase,
- recycling of the liquid phase resulting from the separation and optionally of a gaseous mixture drawn off from the reactor after digestion, in order to form the basic digestion solution,
- recovery of the solid phase resulting from the separation with a view to an optional reclaiming, and
- discharge out of the reactor of a small quantity of a irrecoverable waste containing no asbestos fibres,
the abovementioned stages being carried out in a circuit without any possible outward release of asbestos fibres, any product resulting from this circuit being devoid of any asbestos fibre.

2. Process in accordance with Claim 1, characterized in that the transfer takes place in a dosed, removable receptacle and in that the process additionally includes, during or after the transfer, an external washing of the receptacle with a washing liquid.

3. Process in accordance with either of Claims 1 and 2, characterized in that the transfer takes place in the said reactor, as a removable receptacle.

4. Process in accordance with either of Claims 2 and 3, characterized in that it includes a recovery of the said washing liquid and its recycling for the said formation of the basic digestion solution.

5. Process in accordance with any one of Claims 1 to 4, characterized in that, during the said digestion, it includes an agitation of the waste in the reactor and optionally a simultaneous shredding thereof.

6. Process in accordance with any one of Claims 1 to 5, characterized in that the said separation includes, in a manner which is leakproof with regard to the outside, a removal of the reaction product out of the reactor and centrifuging of the removed product, as well as optionally an internal rinsing of the reactor with a rinsing liquid which is then brought to the centrifuging of directly to the formation of the basic digestion solution.

7. Process in accordance with any one of Claims 1 to 6, characterized in that the basic digestion solution contains water as solvent and a water-soluble agent generating OH⁻ ions, especially an alkaline or alkaline-earth base, preferably NaOH or KOH.

8. Process in accordance with claim 7, characterized in that the formation of basic digestion solution includes dissolving the agent generating OH⁻ ions in water at a temperature of the order of 100 to 130°C, preferably at 120°C.

9. Process in accordance with claim 8, characterized in that the formation of basic digestion solution additionally includes dissolving the agent generating OH⁻ ions in cold or lukewarm water to form an equalizing solution which is then brought to the said dissolving at a temperature of the order of 100 to 130°C.

10. Process in accordance with any one of Claims 1 to 9, characterized in that the digestion reaction is performed with an aqueous digestion solution of NaOH at a temperature of the order of 175 to 190°C and at a pressure of approximately 8 to 10 kg/cm².

11. Process in accordance with any one of Claims 1 to 9, characterized in that the digestion includes
- a first digestion in the reactor with the basic digestion solution at a temperature and a pressure which make it possible to obtain a product of disassociation of the asbestos fibres from the other waste,
- a separation of the abovementioned product of disassociation into a solid phase which is concentrated in volume in relation to the waste containing asbestos and transferred into the reactor and a liquid phase,
- recycling of this liquid phase for the formation of the basic digestion solution,
- introduction of the solid phase concentrated in volume, originating from the product of disassociation, into an additional reactor,
- a second digestion, in the additional reactor, of this solid phase concentrated in volume with the basic digestion solution at a temperature and a pressure which are sufficiently raised to obtain the said reaction product without fibres,
- the temperature and the pressure during the first digestion having lower values than the temperature and pressure values applied during the second digestion, and
- cooling of the said reaction product before its abovementioned separation.

12. Process in accordance with Claim 11, characterized in that the first digestion is performed with an aqueous digestion solution of NaOH at a temperature lower than 180°C, preferably of the order of 160 to 175°C, advantageously of approximately 170°C, in that the second digestion is performed with an aqueous digestion solution of NaOH at a temperature higher than 180°C, preferably of the oder of 190° to 210°C, advantageously of approximately 200°C, at a pressure of 2 to 10 kg/cm², preferably of 2.5 to 5 kg/cm², and in that the cooling is performed to a temperature lower than 180°C.

13. Process in accordance with one of Claims 1 to 12, characterized in that the liquid phase resulting from the separation, the gas mixture drawn from the reactor, a liquid from external washing of the reactor and optionally a liquid from internal rinsing of the reactor and a liquid phase resulting from a separation of a product of disassociation of the asbestos fibres from the other waster, are brought to a dissolving of an agent generating OH⁻ ions in cold or lukewarm water, in order to form the basic digestion solution.

14. Plant for implementing a process in accordance with any one of Claims 1 to 13,
characterized in that it includes
a reactor (1; 1', 1''),
a transfer unit (1, 1', 62) permitting the said transfer of the waste within the reactor (1; 1', 1'') without the waste being in contact with the outside medium,
a source (29, 42) of the basic digestion solution, connected to the reactor (1; 1', 1''),
a separator (22; 22', 22'') connected to the reactor (1; 1', 1'') and capable of separating the reaction product into a solid phase and a liquid phase,
a conduit for recycling (24; 24', 24'') the liquid phase resulting from the separator towards the source (29, 42) of the basic digestion solution,
optionally means for recycling (16; 16', 16'', 27, 28) the gas mixture from the reactor (1; 1', 1'') towards the source (29, 42) of basic digestion solution, and
an exit (25; 25', 25'', 26) for the solid phase resulting from the separator (22; 22', 22'').

15. Plant in accordance with Claim 14, characterized in that the transfer unit is a removable trough (62) which is filled with waste at the generating site and in that the reactor (1) includes an opening through which the waste containing asbestos from the removable trough (62) can be introduced in a leakproof manner into the reactor (1) without the waste coming into contact with the external medium, and a lid (2) capable of closing this opening.

16. Plant in accordance with Claim 14, characterized in that the transfer unit is the reactor (1, 1'), which is arranged in a removable manner, and in that the reactor (1, 1') includes an opening through which the waste contaning asbestos can be introduced into the reactor at the generating site and a lid (2) capable of dosing this opening.

17. Plant in accordance with one of Claims 14 to 16, characterized in that it additionally includes a device for external washing (5) of the transfer unit (1,1', 62) and a device for collecting (7, 8, 9) the aqueous wash, connected to the source (29, 42) of basic digestion solution so as to recycle thereto the said aqueous wash.

18. Plant in accordance with any one of Claims 14 to 17, characterized in that, during the digestion, the reactor is supported on a framework so as to be capable of being subjected to an agitating motion.

19. Plant in accordance with any one of Claims 14 to 18, characterized in that it includes a source of heat (21, 59) capable of heating the basic digestion solution in the reactor to a temperature of the order of 175 to 190°C and in that the reactor (1) is capable of withstanding a pressure of the order of 10 kg/cm².

20. Plant in accordance with any one of Claims 14 to 18, characterized in that it includes a source of heat (21') capable of heating the basic digestion solution in the reactor (1') in such a manner that a temperature and a pressure are obtained which make it possible to obtain a product of disassociation of the asbestos fibres from the other waste, an intermediate separator (22') separating said product of disassociation in a solid phase which is concentrated in volume in relation to the waste containing asbestos and transferred into the reactor (1') and a liquid phase, a conduit for additional recycling (24') of the liquid phase obtained towards the source of basic digestion solution, an additional reactor (1'') into which the solid phase concentrated in volume is introduced, an additional source of heat (21'') capable of heating the basic digestion solution in the additional reactor (1'') in such a manner that a temperature and a pressure are obtained which are sufficient to obtain a reaction product without fibres, the temperature and the pressure in the reactor (1') having values lower than the temperature and pressure values applied within the additional reactor (1''), the abovementioned separator (22'') being connected to the reactor (1') through the intermediacy of the intermediate separator (22') and of the additional reactor (1''), and a device for cooling (70) the said reaction product leaving the additional reactor (1'').

21. Plant in accordance with Claim 20, characterized in that the source of heat (21') is capable of heating the basic digestion solution in the reactor (1') to a temperature lower than 180°C, preferably of the order of 160 to 175°C, advantageously of approximately 170°C, and in that the additional source of heat (21'') is capable of heating the basic digestion solution in the additional reactor (1'') to a temperature higher than 180°C, preferably of the order of 190 to 210°C, advantageously of approximately 200°C, the additional reactor (1'') being capable of withstanding a pressure of 2 to 10 kg/cm², preferably of 2.5 to 5 kg/cm².

22. Plant in accordance with Claim 19, characterized in that the source of heat includes a circulation of hot oil in a jacket enclosure (59) surrounding the reactor.

23. Plant in accordance with any one of Claims 14 to 22, characterized in that the source of basic digestion solution includes a preparation vessel (29) into which the agent generating OH⁻ ions, and a solvent, preferably water, are introduced, and a source of heat (30) enabling this solution to be heated to a temperature of the order of 100 to 120°C.

24. Plant in accordance with Claim 23, characterized in that the source of basic solution additionally includes an equalizing vessel (42) into which are introduced the agent generating OH⁻ ions, and a solvent, preferably water, as well as the liquid phase resulting from the separator (22), the gas mixture taken from the reactor (1; 1', 1'') after the digestion, a liquid from external washing of the reactor and optionally a liquid from internal rinsing of the reactor, as well as a liquid phase resulting from a separation of a product of disassociation of the asbestos fibres in relation to other waste.

25. Plant in accordance with any one of Claims 14 to 24, characterized in that the separator (22; 22', 22'') is a centrifuge.

26. Plant in accordance with any one of Claims 14 to 25, characterized in that it is supported on one of more base plates (56, 64) capable of movement by road.

## Patentansprüche

1. Verfahren zur Behandlung von Asbest enthaltenden Abfallstoffen, die von einem diese Abfälle erzeugenden Standort kommen, bestehend aus einer Reaktion durch Angriff dieser Abfallstoffe mit einer basischen Lösung bis zum Erhalt eines Reaktionsproduktes ohne Asbestfasern,
dadurch gekennzeichnet, daß es umfaßt:
- eine Beförderung der Asbest-enthaltenden Abfallstoffe von dem Erzeugungsstandort in das Innere eines Behandlungsreaktors, ohne daß die Abfallstoffe mit einem äußeren Medium in Kontakt kommen,
- eine Versorgung des Reaktors mit einer basischen Angriffslösung,
- den obenerwähnten Angriff bis zum Erhalt des Reaktionsproduktes ohne Fasern,
- eine Trennung des Reaktionsproduktes in eine feste und eine flüssige Phase,
- eine Rezyklierung der flüssigen Phase, die aus der Trennung kommt, und eventuell eines gasförmigen Mediums, das dem Reaktor nach dem Angriff entnommen wurde, um die basische Angriffslösung zu bilden,
- eine Wiedergewinnung der festen Phase aus der Trennung für eine eventuelle Aufwertung und
- eine Entladung einer geringen Menge an nicht wiedergewinnbaren Abfällen außerhalb des Reaktors, welche keine Asbestfasern enthalten,
wobei die obenerwähnten Etappen in einem Kreislauf ohne möglichen Austritt von Asbestfasern nach außen durchgeführt werden, wobei jedes aus dem Kreislauf kommende Produkt frei von jeglicher Asbestfaser ist.

2. Verfahren nach Anspruch 1, dadurch gekennzeichnet, daß die Beförderung in einem abnehmbaren geschlossenen Behälter stattfindet, und daß das Verfahren ferner während oder nach der Beförderung ein äußeres Waschen des Behälters mit einer Waschflüssigkeit umfaßt.

3. Verfahren nach einem der Ansprüche 1 oder 2, dadurch gekennzeichnet, daß die Beförderung in dem Reaktor als abnehmbarer Behälter stattfindet.

4. Verfahren nach einem der Ansprüche 2 oder 3, dadurch gekennzeichnet, daß es eine Wiedergewinnung der Waschflüssigkeit und deren Rezyklierung durch die Bildung der basischen Angriffslösung umfaßt.

5. Verfahren nach einem der Ansprüche 1 bis 4, dadurch gekennzeichnet, daß es während dieses Angriffs ein Umrühren der Abfallstoffe in dein Reaktor und eventuell eine gleichzeitige Zerkleinerung derselben umfaßt.

6. Verfahren nach einem der Ansprüche 1 bis 5, dadurch gekennzeichnet, daß die Trennung auf nach außen hin dichte Weise eine Beseitigung des Reaktionsproduktes aus dem Reaktor und ein Zentrifugieren des beseitigten Produktes sowie eine eventuelle innere Spülung des Reaktors durch eine Spülflüssigkeit umfaßt, die nun der Zentrifuge oder direkt der Bildung der basischen Angriffslösung zugeführt wird.

7. Verfahren nach einem der Ansprüche 1 bis 6, dadurch gekennzeichnet, daß die basische Angriffslösung Wasser als Lösungsmittel und ein Ionenerzeugungsmittel OH⁻, das in Wasser löslich ist, enthält, insbesondere eine alkalische oder erdalkalische Base, vorzugsweise NaOH oder KOH.

8. Verfahren nach Anspruch 7, dadurch gekennzeichnet, daß die Bildung der basischen Angriffslösung eine Auflösung des Ionenerzeugungsmittels OH⁻ in Wasser bei einer Temperatur von ungefähr 100 bis 130 °C, vorzugsweise von 120 °C, umfaßt.

9. Verfahren nach Anspruch 8, dadurch gekennzeichnet, daß die Bildung der basischen Angriffslösung ferner eine Auflösung des Ionenerzeugungsmittels OH⁻ in kaltem oder lauwarmem Wasser umfaßt, um eine Ausgleichslösung zu bilden, die nun in die Auflösung bei einer Temperatur von ungefähr 100 bis 130 °C eingeleitet wird.

10. Verfahren nach einem der Ansprüche 1 bis 9, dadurch gekennzeichnet, daß die Angriffsreaktion mit einer wässerigen NaOH-Angriffslösung bei einer Temperatur von ungefähr 175 bis 190 °C und unter einem Druck von ungefähr 8 bis 10 kg/cm² durchgeführt wird.

11. Verfahren nach einem der Ansprüche 1 bis 9, dadurch gekennzeichnet, daß der Angriff umfaßt:
- einen ersten Angriff in dem Reaktor durch die basische Angriffslösung bei einer Temperatur und einem Druck, die den Erhalt eines Trennungsproduktes der Asbestfasern in bezug auf die anderen Abfallstoffe ermöglichen,
- eine Trennung des obenerwähnten Trennungsproduktes in eine feste Phase, die ein konzentriertes Volumen in bezug auf die Asbest-enthaltenden Abfälle, die in den Reaktor eingeleitet werden, aufweist, und in eine flüssige Phase,
- eine Rezyklierung dieser flüssigen Phase für die Bildung der basischen Angriffslösung,
- eine Einleitung der Festphase mit konzentriertem Volumen, die von dem Trennungsprodukt kommt, in einen Zusatzreaktar,
- einen zweiten Angriff dieser festen Phase mit einem konzentrierten Volumen in dem Zusatzreaktor durch die basische Angriffslösung bei einer Temperatur und einem Druck, die ausreichend hoch sind, um das Reaktionsprodukt ohne Fasern zu erhalten,
- wobei die Temperatur und der Druck bei dem ersten Angriff kleinere Werte aufweisen als die Temperatur und der Druck, die bei dem zweiten Angriff angewandt werden, und
- eine Abkühlung des Reaktionsproduktes vor seiner vorgenannten Trennung.

12. Verfahren nach Anspruch 11, dadurch gekennzeichnet, daß der erste Angriff mit einer wässerigen NaOH-Angriffslösung bei einer Temperatur unter 180 °C, von vorzugsweise 160 bis 175 °C, vorteilhafterweise von 170 °C, durchgeführt wird, daß der zweite Angriff mit einer wässerigen NaOH-Angriffslösung bei einer Temperatur über 180 °C, vorzugsweise von 190 bis 210 °C, vorteilhafterweise von ungefähr 200 °C, bei einem Druck von 2 bis 10 kg/cm², vorzugsweise von 2,5 bis 5 kg/cm², durchgeführt wird, und daß die Kühlung bis zu einer Temperatur unter 180 °C erfolgt.

13. Verfahren nach einem der Ansprüche 1 bis 12, dadurch gekennzeichnet, daß die Flüssigphase aus der Trennung, das gasförmige Medium aus dem Reaktor, eine äußere Waschflüssigkeit des Reaktors und eventuell eine innere Spülflüssigkeit des Reaktors sowie eine Flüssigphase aus einer Trennung eines Trennungsproduktes der Asbestfasern in bezug auf die anderen Abfallstoffe einer Auflösung eines Ionenerzeugungsmittels OH⁻ in kaltem oder lauwarmem Wasser zugeführt werden, um die basische Angriffslösung zu bilden.

14. Anlage für den Einsatz eines Verfahrens nach einem der Ansprüche 1 bis 13, dadurch gekennzeichnet, daß es umfaßt:
einen Reaktor (1; 1', 1'')
ein Beförderungselement (1 1', 62) das die Beförderung der Abfallstoffe im Inneren des Reaktors (1; 1', 1'') ermöglicht, ohne daß die Abfälle mit dem äußeren Medium in Kontakt kommen,
eine Quelle (29, 42) für die basische Angriffslösung, die mit dem Reaktor (1; 1', 1'') verbunden ist,
einen Trenner (22; 22', 22''), der mit dem Reaktor (1; 1', 1'') verbunden und in der Lage ist, das Reaktionsprodukt in eine Fest- und eine Flüssigphase zu trennen,
eine Rezyklierleitung (24; 24', 24'') für die Flüssigphase von dein Trenner zu der Quelle (29, 42) für die basische Angriffslösung,
eventuell Rezykliermittel (16; 16', 16'', 27, 28) für das gasförmige Medium des Reaktors (1; 1', 1'') zu der Quelle (29, 42) für die basische Angriffslösung, und
einen Ausgang (25; 25', 25'', 26) für die Festphase aus dem Trenner (22; 22', 22'').

15. Anlage nach Anspruch 14, dadurch gekennzeichnet, daß das Beförderungselement ein abnehmbarer Behälter (62) ist, der mit Abfallstoffen am Erzeugungsstandort befüllt wird, und daß der Reaktor (1) eine Öffnung, durch die die Asbest enthaltenden Abfälle des abnehmbaren Behälters (62) auf dichte Weise in den Reaktor (1) eingeleitet werden können, ohne daß Abfälle mit dem äußeren Medium in Kontakt kommen, und einen Deckel (2) umfaßt, der diese Öffnung schließen kann.

16. Anlage nach Anspruch 14, dadurch gekennzeichnet, daß das Beförderungselement der Reaktor (1, 1') ist, der abnehmbar angeordnet ist, und daß der Reaktor (1, 1') eine Öffnung, durch die die Asbest enthaltenden Abfallstoffe in den Reaktor am Erzeugungsstandort eingeführt werden können, und einen Deckel (2) umfaßt, der diese Öffnung schließen kann.

17. Anlage nach einem der Ansprüche 14 bis 16, dadurch gekennzeichnet, daß sie ferner eine äußere Waschvorrichtung (5) für das Beförderungselement (1, 1', 62) und eine Sammelvorrichtung (7, 8, 9) für das Waschwasser umfaßt, die mit der Quelle (29, 42) für die basische Angriffslösung derart verbunden ist, um darin das Waschwasser zu rezyklieren.

18. Anlage nach einem der Ansprüche 14 bis 17, dadurch gekennzeichnet, daß während des Angriffs der Reaktor auf einem Gestell getragen wird, um eine Rührbewegung durchzuführen.

19. Anlage nach einem der Ansprüche 14 bis 18, dadurch gekennzeichnet, daß sie eine Wärmequelle (21, 59) umfaßt, die in der Lage ist, die basische Angriffslösung in dem Reaktor auf eine Temperatur von ungefähr 175 bis 190 °C zu erhitzen, und daß der Reaktor (1) in der Lage ist, einem Druck von ungefähr 10 kg/cm² standzuhalten.

20. Anlage nach einem der Ansprüche 14 bis 18, dadurch gekennzeichnet, daß sie eine Wärmequelle (21'), die in der Lage ist die basische Angriffslösung in dem Reaktor (1') zu erhitzen, um eine Temperatur und einen Druck zu erhalten, die es ermöglichen, ein Trennungsprodukt der Asbestfasern in bezug auf die anderen Abfallstoffe zu erhalten, wobei ein Zwischentrenner (22') das Trennungsprodukt in eine Festphase, die ein konzentriertes Volumen in bezug auf die Asbest enthaltenden Abfallstoffe, die in den Reaktor (1') übergeleitet werden, aufweist, und in eine Flüssigphase trennt, eine zusätzliche Rezyklierleitung (24') für die erhaltene Flüssigphase zu der Quelle der basischen Angriffslösung, einen Zusatzreaktor (1''), in den die Festphase mit konzentriertem Volumen eingeleitet wird, eine zusätzliche Wärmequelle (21''), die die basische Angriffslösung in dem Zusatzreaktor (1'') erhitzen kann, um eine Temperatur und einen Druck zu erhalten, die ausreichen, um ein Reaktionsprodukt ohne Fasern zu erhalten, wobei die Temperatur und der Druck in dem Reaktor (1') kleinere Werte als jene der Temperatur und des Drucke aufweisen, die in dem Zusatzreaktor (1'') angewandt werden, wobei der vorgenannte Trenner (22'') mit dem Reaktor (1') über den Zwischentrenner (22') und den Zusatzreaktor (1'') verbunden ist, und eine Kühlvorrichtung (70) für das aus dem Zusatzreaktor (1'') kommende Produkt umfaßt.

21. Anlage nach Anspruch 20 dadurch gekennzeichnet, daß die Wärmequelle (21') in der Lage ist, die basische Angriffslösung in dem Reaktor (1') auf eine Temperatur unter 180 °C, vorzugsweise von 160 bis 175 °C, vorteilhafterweise von ungefähr 170 °C, zu erhitzen, und daß die zusätzliche Wärmequelle (21'') in der Lage ist, die basische Angriffslösung in dem Zusatzreaktor (1'') auf eine Temperatur über 180 °C, vorzugsweise von 190 bis 210 °C; vorteilhafterweise von 200 °C, zu erhitzen, wobei der Zusatzreaktor (1'') einen Druck von ungefähr 2 bis 10 kg/cm², vorzugsweise von 2,5 bis 5 kg/cm² standhalten kann.

22. Anlage nach Anspruch 19, dadurch gekennzeichnet, daß die Wärmequelle eine Zirkulation von heißem Öl in einer doppelwandigen Hülle (59), die den Reaktor umgibt, umfaßt.

23. Anlage nach einem der Ansprüche 14 bis 22, dadurch gekennzeichnet, daß die basische Angriffslösung eine Zubereitungswanne (29) umfaßt, in die das Ionenerzeugungsmittel OH⁻ und ein Lösungsmittel, vorzugsweise Wasser, eingeleitet werden, wobei es eine Wärmequelle (30) ermöglicht, diese Lösung auf eine Temperatur von ungefähr 100 bis 120 °C zu erhitzen.

24. Anlage nach Anspruch 23, dadurch gekennzeichnet, daß die Quelle für die basische Lösung ferner eine Ausgleichswanne (42) umfaßt, in die das Ionenerzeugungsmittel OH⁻ und ein Lösungsmittel, vorzugsweise Wasser, sowie die Flüssigphase aus dem Trenner (22), das gasförmige Medium aus dem Reaktor (1; 1', 1'') nach dem Angriff, eine äußere Waschflüssigkeit des Reaktors und eventuell eine innere Spülflüssigkeit des Reaktors sowie eine Flüssigphase aus einer Trennung eines Trennungsproduktes der Asbestfasern in bezug auf die anderen Abfallstoffe eingeleitet werden.

25. Anlage nach einem der Ansprüche 14 bis 24, dadurch gekennzeichnet, daß der Trenner (22; 22', 22'') eine Zentrifuge ist.

26. Anlage nach einem der Ansprüche 14 bis 25, dadurch gekennzeichnet, daß sie auf einer oder mehreren auf der Straße verschiebbaren Platten (56, 64) getragen wird.
